# EUROPÄISCHE PATENTSCHRIFT

(11) **EP 0 587 603 B1**
(45) Veröffentlichungstag und Bekanntmachung des Hinweises auf die Patenterteilung: **20.01.1999**
(21) Anmeldenummer: 92910484.2
(22) Anmeldetag: 26.05.1992
(51) Int. Cl.: C22C 33/02, C22C 32/00, C22C 38/32

(54) **METALLBASISWERKSTOFF, FORMKÖRPER UND VERFAHREN ZU SEINER HERSTELLUNG SOWIE VERWENDUNG**
METAL-BASED MATERIAL, MOULDED BODY AND PROCESS FOR ITS MANUFACTURE, AND USE THEREOF
MATERIAU A BASE DE METAL, CORPS MOULE ET PROCEDE POUR SA FABRICATION, ET UTILISATION

(30) Priorität: 01.06.1991 DE 4118067
(43) Veröffentlichungstag der Anmeldung: 23.03.1994
(73) Patentinhaber: Widia GmbH, 45145 Essen (DE)
(72) Erfinder: MÄRTNER, Bernd, D-9904 Jössnitz (DE)
(74) Vertreter: Vomberg, Friedhelm, Dipl.-Phys.
(86) Internationale Anmeldenummer: DE9200426
(87) Internationale Veröffentlichungsnummer: WO9221783

(56) Entgegenhaltungen:
- EP-A- 0 341 643
- FR-A- 2 382 964
- US-A- 3 306 741

## Beschreibung

Die Erfindung betrifft einen auf pulvermetallurgischem Weg mit gemeinsamem Mahlen der Ausgangsbestandteile durch Sintern, Heißpressen, Sintern mit getrennter heißisostatischer Nachverdichtung sowie einer kombinierten Sinter-/HIP-Behandlung hergestellten Formkörper und ein zu seiner Herstellung geeignetes Verfahren sowie seine Verwendung.

Verschleiß, insbesondere durch Abrasion hervorgerufene Schädigungen führen zu bedeutenden wirtschaftlichen Verlusten. Aus diesem Grund sind eine Vielzahl mehr oder weniger verschleißfester Werkstoffe entwickelt worden. Die nach dem Stand der Technik bekannten Vorschläge gehen in zwei Richtungen:
1. Die Herstellung eines verschleißbeständigen Massivwerkstoffes mit isotroper Zusammensetzung und gleichen Eigenschaften über den gesamten Querschnitt
2. Die Herstellung einer oder mehrerer Verschleißschutzschichten auf einem relativ zähen und weichen Kernmaterial.

Während die zu der 1. Gruppe zählenden Werkstoffe über eine meist geringe Zähigkeit verfügen oder aber teure Legierungselemente wie Wolfram und Cobalt, verbunden mit aufwendigen Produktionstechnologien verwendet werden müssen, ergeben sich für die zu der 2. Gruppe zählenden Werkstoffe häufig Schwierigkeiten infolge der auftretenden Kräfte und Temperaturen beim Verschleißprozeß hinsichtlich der Haftung zwischen der Verschleißschutzschicht und dem Kernwerkstoff sowie als Hauptproblem, daß nach dem Abtragen der relativ dünnen Veschleißschutzschicht(en) eine meist irreversible Schädigung des Kernkörpers erfolgt.

Die EP 0 341 643 A1 beschreibt einen korrosionsbeständigen Kaltarbeitsstahl und einen diesen Kaltarbeitsstahl aufweisenden Stahlmatrix-Hartstoff-Verbundwerkstoff. Der Kaltarbeitsstahl wird durch heißisostatisches Pressen von vorlegiertem Pulver der in Gewichts-% angegebenen folgenden Zusammensetzung gebildet: 2 bis 3,5 C, 0 bis 1,5 Si, 0 bis 1,5 Mn, 23 bis 27 Cr, 0,5 bis 2,5 Mo, 3 bis 6 V, Rest Fe und unvermeidbare Verunreinigungen. Die Druckschrift offenbart ferner einen Stahlmatrix-Hartstoff-Verbundwerkstoff, der gebildet wird durch heißisostatisches Pressen eines Pulvergemisches bestehend aus 60 bis 90 Vol.-% eines vorlegierten Pulvers von härtbarer Kaltarbeitsstahlmatrix der obengenannten Zusammensetzung und 40 bis 10 Vol.-% eines Pulvers eines der Hartstoffe TiC, Al₂O₃, B₄C, VC oder eines Gemisches aus zwei oder mehr dieser Hartstoffe.

Es ist Aufgabe der vorliegenden Erfindung, einen Formkörper neuer Zusammensetzung anzugeben, der preisgünstig ohne großen Herstellungaufwand zu erhalten ist und der eine gute Verschleißfestigkeit aufweist.

Es ist ferner Aufgabe der vorliegenden Erfindung, ein geeignetes Herstellungsverfahren sowie eine bevorzugte Verwendung des Formkörpers anzugeben.

Diese Aufgabe wird durch den im Anspruch 1 angegebenen Formkörper gelöst; der Kernkörper enthält erfindungsgemäß 4 bis 15 Massen-% Borcarbid, 10 bis 80 Massen-% Chrom, ggf. 0,1 bis 3 Massen-% Titan und/oder 0,1 bis 9 Massen-% Silizium, Rest Eisen enthält. Vorteilhafterweise werden beim abrasiven Verschleiß an der Körperoberfläche wirkende Kräfte und Temperaturen dazu genutzt, um mit Hilfe der eingebundenen und angelösten Borcarbidkörper eine sehr harte und feinkörnige Oberflächenschicht zu erzeugen, die aus feinverteilten Metallcarbiden, Metallboriden, Metallcarboboriden und sehr kleinen Borcarbidrestteilchen besteht. Diese Schicht bildet sich vorteilhafterweise infolge einer mechanischen Legierungsbildung beim abrasiven Verschleiß immer wieder neu aus.

Dem Formkörper können auch 0,1 bis 3 Massen-% Titan und/oder 0,1 bis 9 Massen % Silizium zugegeben werden, was insbesondere bei sauerstoffreichen Ausgangspulvern die mechanischen Kennwerte des Endproduktes verbessert. Vorzugsweise beträgt der Gehalt an Titan und/oder an Silizium jeweils 1 bis 2 Massen-%.

Der erfindungsgemäße Formkörper weist 30 bis 150 µm dicke Verschleißschutzschicht einer höheren Härte als die des Kernkörpers auf, die ausschließlich durch das Einwirken einer Verschleißbeanspruchung entsteht und die sich bei fortlaufender Abnutzung des Formkörpers in dessen Oberflächenrandzonen fortlaufend neu bildet, während der Kernkörper unverändert bleibt. Hierdurch bleibt die Zähigkeit des Kernkörpers erhalten, da dort im Gegensatz zur Randzone nur wenig harte Bereiche vorhanden sind. Insbesondere erreicht die Biegefestigkeit des Formkörpers Werte zwischen 1200 bis 1900 MPa.

Vorzugsweise hat der Kernkörper eine Mikrohärte zwischen 500 bis 900 HV 0,05 und die Verschleißschutzschicht eine Mikrohärte zwischen 2000 bis 3000 HV 0,05.

Der Formkörper wird nach dem in Anspruch 6 beschriebenen Verfahren hergestellt. Hierbei wird Eisenpulver einer Korngröße bis 500 pm, Borcarbidpulver mit Kristallitgrößen zwischen 10 und 80 µm mit den übrigen Bestandteilen vermischt, die Mischung mit einer wasserfreien Mahlflüssigkeit mindestens 5 h vermahlen, getrocknet, abgesiebt und in einem anschließenden Heißpressen unter Vakuum oder in einer Inertgasatmosphäre bei 1100 bis 1200°C und einem Druck zwischen 1 bis 3 kN/cm² oder einem Sintern bei Temperaturen zwischen 1150 und 1200°C mit anschließendem heißisostatischem Pressen unterzogen. Beim Mahlen der härteren Borcarbidteilchen mit den übrigen Stoffen werden die Borcarbidteilchen in die weicheren Teilchen "eingeschlagen" bzw. es kommt zum "Aufplattieren" der weicheren Legierungsbestandteile auf die härteren.

Weiterbildungen des erfindungsgemäßen Verfahrens sind in den Ansprüchen 7 bis 10 beschrieben.
So wird als Mahlflüssigkeit vorzugsweise Alkohol, Aceton,
Hexan, Heptan, Benzin und/oder Tetralin verwendet. Das Mahlen wird in einer Kugelmühle durchgeführt. Vorzugsweise wird die gemahlene Mischung mit einem Sieb der Maschenweite von 100 µm abgesiebt.

Als Inertgas beim Heißpressen wird vorzugsweise ein Edelgas wie Argon verwendet.

Die erfindungsgemäßen Formkörper eignen sich hervorragend als verschleißfeste Körper beim Transport, zur Bearbeitung oder Verarbeitung mineralischer Güter sowie als Maschinenbauteile, insbesondere für die Fahrzeugindustrie und/oder die Landwirtschaft. Weiterhin können die erfindungsgemäßen Werkstoffe auch für Zerspanungswerkzeuge eingesetzt werden.

In konkreten Ausführungsbeispielen lag folgende Zusammensetzung vor: (Angaben jeweils in Massen %)

| | 1 | 2 | 3 |
|---|---|---|---|
| Cr | 34,5 | 37 | 24,5 |
| Fe | 55,5 | 58 | 65,5 |
| B₄C | 8 | 4 | 7 |
| Ti | 1 | 0 | 1 |
| Si | 1 | 1 | 2 |

Die Zusammensetzungen nach vorstehenden Beispielen 1 bis 3 wurden gemischt, mit einer Mahl flüssigkeit 5h vermahlen, anschließend getrocknet und abgesiebt. Die mittlere Korngröße betrug nach dem Absieben 0,02 mm, wobei die größten Körner Werte bis zu 0,1mm hatten. Das abschließende Heißpressen wurde bei einer Temperatur von 1100°C durchgeführt, die Haltezeit bei dieser Temperatur lag zwischen 10 und 20 Minuten. Die Enddichte der so hergestellten Formkörper lag bei mindesten 95%.

Während der abschließenden Wärmebehandlung wurden die Borcarbidteilchen angelöst; die borcarbidhaltige Schutzschicht hingegen bildet sich erst bei abrasivem Oberflächenverschleiß durch "mechanische Legierungsbildung" aus.

## Patentansprüche

1. Formkörper mit einem Kernkörper aus einem Metallbasiswerkstoff mit 4 bis 15 Massen-% Borcarbid, 10 bis 80 Massen-% Chrom, ggf. 0,1 bis 3 Massen-% Titan und/oder 0,1 bis 9 Massen-% Silizium, Rest Eisen in einer Menge zwischen 10 und 80 Massen-%, wobei die genannten Stoffe als Ausgangsbestandteile gemeinsam vermahlen und durch Sintern und/oder Heißpressen, Sintern mit getrennter heißisostatischer Nachverdichtung oder einer kombinierten Sinter-/HIP-Behandlung hergestellt worden sind, wobei der Formkörper eine 0,03 bis 0,15 mm dicke Verschleißschutzschicht einer höheren Härte aufweist als der des Kernkörpers, die ausschließlich durch das Einwirken einer Verschleißbeanspruchung entstanden ist und sich bei fortschreitender Abnutzung des Formkörpers in dessen Oberflächenrandzonen fortlaufend neu bildet, während der Kernkörper unverändert bleibt.

2. Formkörper nach Anspruch 1, gekennzeichnet durch 50 bis 70 Massen-% Eisen, 4 bis 10 Massen-% Borcarbid und 20 bis 40 Massen-% Chrom.

3. Formkörper nach einem der Ansprüche 1 oder 2, dadurch gekennzeichnet, daß er 1 bis 2 Massen-% Titan und/oder 1 bis 2 Massen-% Silizium enthält.

4. Formkörper nach einem der Ansprüche 3 bis 5,, dadurch gekennzeichnet, daß der Kernkörper eine Mikrohärte zwischen 500 bis 900 HV 0,05 und die Verschleißschutzschicht eine Mikrohärte zwischen 2000 bis 3000 HV 0,05 besitzt.

5. Formkörper nach einem der Ansprüche 1 bis 4, dadurch gekennzeichnet, daß die Verschleißschutzschicht aus feinverteilten Metallcarbiden, Metallboriden, Metallcarboboriden und sehr kleinen Borcarbidrestteilchen besteht, die sich infolge einer mechanischen Legierungsbildung beim abrasiven Verschleiß immer wieder neu ausbildet.

6. Verfahren zur Herstellung eines Formkörpers nach einem der Anprüche 1 bis 5, dadurch gekennzeichnet, daß Eisenpulver mit einer Korngröße bis 0,5 mm, Borcarbidpulver mit Kristallitgrößen zwischen 0,01 und 0,08 mm sowie den übrigen Bestandteilen vermischt, die Mischung mit einer wasserfreien Mahlflüssigkeit mindestens 5 Stunden vermahlen, getrocknet, abgesiebt und in einem anschließenden Heißpressen unter Vakuum oder einer Inertgasatmosphäre bei 1100°C und einem Druck zwischen 1 bis 3 kN/cm² oder einem Sintern bei Temperaturen zwischen 1150 bis 1200°C mit anschließendem heißisostatischen Pressen unterzogen wird.

7. Verfahren nach Anspruch 6, dadurch gekennzeichnet, daß als Mahlflüssigkeit Alkohol, Aceton, Hexan, Heptan, Benzin, und/oder Tetralin verwendet wird.

8. Verfahren nach Anspruch 6 oder 7, dadurch gekennzeichnet, daß die Mischung in einer Kugelmühle vermahlen wird.

9. Verfahren nach einem der Ansprüche 6 bis 8, dadurch gekennzeichnet, daß die Mischung nach dem Mahlen mit einem Sieb mit einer Maschenweite von 0,1 mm abgesiebt wird.

10. Verfahren nach einem der Ansprüche 6 bis 11, dadurch gekennzeichnet, daß als Inertgas ein Edelgas , vorzugsweise Argon, verwendet wird.

11. Verwendung eines Formkörpers nach einem der Ansprüche 1 bis 5 für stark verschleiß beanspruchte Teile, vorzugsweise für Transport, Bearbeitung oder Verarbeitung mineralischer Güter sowie als Maschinerbauteile, insbesondere für die Fahrzeugindustrie oder die Landwirtschaft.

## Claims

1. Composite body with a core body of a metal-based material with 4 to 15 mass% boron carbide, 10 to 80 mass% chrome, optionally 0.1 to 3 mass% titanium and/or 0.1 to 9 mass% silicon, balance iron in a quantity between 10 and 80 mass%, whereby the said substances as starting components are grinded together and have been treated by sintering and/or hot pressing, by sintering with a separate hot isostatic final pressing or by a combined sintering/HIP, whereby the composite body has a 0.03 to 0.15 mm thick wear protection layer of a higher hardness than the hardness of the core body, the wear protection layer exclusively resulting from the application of an abrasive stress and being generated and renewed in regions near the surface on progressive abrasion of the composite body while the core body remains unchanged.

2. Composite body according to claim 1, characterised by 50 to 70 mass% iron, 4 to 10 mass% boron carbide and 20 to 40 mass% boron carbide and 20 to 40 mass% chrome.

3. Composite body according to one of the claims 1 or 2, characterised in comprising 1 to 2 mass% titanium and/or 1 to 2 mass% silicon.

4. Composite body according to one of claims 1 to 3, characterised in that the core body has a microhardness between 500 to 900 HV 0.05 and the wear protection layer has a micro hardness between 2000 to 3000 HV 0.05.

5. Composite body according to one of the claims 1 to 4, characterised in that the wear protection layer consists of finely divided metallic carbides, metallic borides, metallic carbo-borides and very small residual particles of boron carbide, said layer being renewed as a result of a mechanical alloying on abrasive wear over and over again.

6. Method for manufacturing a composite body according to one of the claims 1 to 5, characterised in that iron powder with a grain size up to 0.5 mm, boron carbide powder with cristallite sizes between 0.01 and 0.08 mm as well as the other components are mixed, the mixture is grinded at least 5 hours with a grinding fluid free of water, dried, sieved and treated by a following hot pressing in a vacuum or in an inert gas atmosphere at 1100°C and a pressure between 1 to 3 kN/cm² or by a sintering at temperatures between 1150 to 1200°C and a subsequent hot isostatic pressing.

7. Method according to claim 6, characterised in that as a grinding fluid alcohol, acetone, hexane, heptane, benzine and/or tetralin is used.

8. Method according to claim 6 or 7, characterised in that the mixture is grinded in a ballmill.

9. Method according to one of the claims 6 to 8, characterised in that the mixture is sieved after grinding with a sieve having a mesh-size of 0.1 mm.

10. Method of one of the claims 6 to 11, characterised in that as inert gas a rare gas, preferably argon is used.

11. Use of a composite body according to one of the claims 1 to 5, for parts being heavily abrasive strained, preferably for transports, machining or processing mineral goods as well as use for machine parts, preferably in the motor vehicle industry or the agriculture.

## Revendications

1. Corps moulé avec un noyau en,un matériau à base de métal avec 4 à 15% en masse de carbure de bore, 10 à 80% en masse de chrome, le cas échéant 0,1 à 3% en masse de titane et/ou 0,1 à 9% en masse de silicium, reste fer en une quantité comprise entre 10 et 80% en masse, les substances mentionnées en tant que composants de départ étant broyées ensemble et fabriquées par frittage et/ou pressage à chaud, par frittage avec une recompression séparée isostatique à température élevée ou par un traitement combiné de frittage/compression isostatique à température élevée, le corps moulé présentant une couche protectrice d'usure ayant une épaisseur comprise entre 0,03 et 0,15 mm et une dureté qui est plus grande que celle du noyau, et cette couche résultant uniquement de l'action d'un effort d'usure et, dans le cas d'une usure progressive du corps moulé, se renouvelant continûment dans les régions à proximité de la surface de celui-ci, tandis que le noyau reste inchangé.

2. Corps moulé selon la revendication 1, caractérisé par 50 à 70% en masse de fer, 4 à 10% en masse de carbure de bore et 20 à 40% en masse de chrome.

3. Corps moulé selon l'une des revendications 1 ou 2, caractérisé par le fait qu'il contient entre 1 et 2% en masse de titane et/ou entre 1 et 2% en masse de silicium.

4. Corps moulé selon l'une des revendications 1 à 3, caractérisé par le fait que le noyau présente une microdureté comprise entre 500 et 900 HV 0,05 et que la couche protectrice d'usure possède une microdureté qui est comprise entre 2000 et 3000 HV 0,05.

5. Corps moulé selon l'une des revendications 1 à 4, caractérisé par le fait que la couche protectrice d'usure se compose de carbures métalliques, borures métalliques, carboborures métalliques finement divisés ainsi que de très petites particules residuelles de carbure de bore, ladite couche se renouvelant toujours par suite d'une formation mécanique d'alliage lors de l'usure abrasive.

6. Procédé de fabrication d'un corps moulé selon l'une des revendications 1 à 5, caractérisé par le fait que de la poudre de fer ayant une grosseur de grain allant jusqu'à 0,5 mm, de la poudre de carbure de bore ayant des grosseurs de cristallite comprises entre 0,01 et 0,08 mm ainsi que les autres composants sont mélangés, que le mélange est broyé pour une durée d'au moins 5 heures avec un liquide de broyage exempt d'eau, est séché, criblé et soumis à un pressage à chaud subséquent sous vide ou dans une atmosphère de gaz inerte à une température de 1100°C et une pression comprise entre 1 et 3kN/cm², ou à un frittage à des températures comprises entre 1150 et 1200°C avec une compression isostatique subséquente à température élevée.

7. Procédé selon la revendication 6, caractérisé par le fait que l'on utilise en tant que liquide de broyage de l'alcool, de l'acétone, de l'hexane, de l'heptane, de la benzine et/ou de la tétraline.

8. Procédé selon la revendication 6 ou 7, caractérisé par le fait que le mélange est broyé dans un broyeur à boulets.

9. Procédé selon l'une des revendications 6 à 8, caractérisé par le fait que le mélange est criblé après son broyage au moyen d'un crible ayant une largeur de maille de 0,1 mm.

10. Procédé selon l'une des revendications 6 à 11, caractérisé par le fait que l'on utilise en tant que gaz inerte un gaz rare, de préférence de l'argon.

11. Utilisation d'un corps moulé selon l'une des revendications 1 à 5 pour des pièces fortement soumises à l'usure, de préférence pour le transport, l'usinage ou le traitement de biens minéraux ainsi que comme pièces de machine, en particulier pour l'industrie automobile ou l'agriculture.
